# EUROPÄISCHE PATENTSCHRIFT

(11) **EP 0 889 762 B1**
(45) Veröffentlichungstag und Bekanntmachung des Hinweises auf die Patenterteilung: **27.10.1999**
(21) Anmeldenummer: 97920581.2
(22) Anmeldetag: 25.03.1997
(51) Int. Cl.: B21B 1/46, B22D 11/12, C21D 8/02

(54) **VERFAHREN ZUR HERSTELLUNG VON WARMGEWALZTEM STAHLBAND**
METHOD FOR PRODUCING HOT-ROLLED STEEL STRIP
PROCEDE POUR FABRIQUER UN FEUILLARD D'ACIER LAMINE A CHAUD

(30) Priorität: 28.03.1996 DE 19613718
(43) Veröffentlichungstag der Anmeldung: 13.01.1999
(73) Patentinhaber: MANNESMANN Aktiengesellschaft, 40213 Düsseldorf (DE)
(72) Erfinder: SCHÖNBECK, Joachim, D-40545 Düsseldorf (DE)
(74) Vertreter: Meissner, Peter E., Dipl.-Ing.
(86) Internationale Anmeldenummer: DE9700683
(87) Internationale Veröffentlichungsnummer: WO9736699

(56) Entgegenhaltungen:
- EP-A- 0 369 555
- EP-B- 0 266 564
- WO-A-89/11363
- DE-C- 4 322 924

## Beschreibung

Die Erfindung betrifft ein Verfahren zur Herstellung von warmgewalztem Stahlband aus einem stranggegossenen Halbzeug in direkt aufeinanderfolgenden Arbeitsschritten.

Die Herstellung von Warmband erfolgt beispielsweise derart, daß ein gegossenes Halbzeug, dessen Gewicht durch das spätere Bundgewicht des Fertigproduktes bestimmt ist, durch einen oder mehrere Walzprozesse auf die gewünschten geometrischen Abmessungen umgeformt wird. Üblicherweise laufen diese Prozesse hintereinander und nicht simultan ab. Der sequentielle Verfahrensablauf bedingt aber lange Bearbeitungszeiten, aufwendige Walzeinrichtungen sowie signifikante Energieverluste während der Bearbeitung. Darüber hinaus entstehen durch diesen diskontinuierlichen Betrieb Ausbringungs- und Qualitätsverluste.

Vollkontinuierlich arbeitende Gießwalzanlagen sind in der Literatur schon mehrfach erwähnt. Es wurde jedoch stets darauf verwiesen, daß derartige Konfigurationen praktisch nicht anwendbar sind, da die zur Einstellung der gewünschten Warmbandeigenschaffen notwendigen Endwalztemperaturen mit derartigen Anlagen nicht dargestellt werden können. Das Band werde aufgrund der niedrigen Gießgeschwindigkeit so schnell erkalten, daß ein Betrieb ohne Zwischenheizen nicht möglich sei, ein Betrieb mit den benötigten aufwendigen Heizaggregaten nicht wirtschaftlich sei.

Eine Anlage und ein Verfahren zur kontinuierlichen Herstellung von Bandstahl oder Stahlblech aus stranggegossenen Flachprodukten ist aus der WO-A-89/11363 bekannt. Bei dieser Anlage bzw. bei diesem Verfahren wird eine stranggegossene Dünnbramme nach Reduktion in einem ersten Walzstich einer Induktionserwärmung unterzogen und unmittelbar im Anschluß daran in einer mehrgerüstigen Fertigstraße zu einem Band gewalzt, das am Ende der Straße aufgewickelt wird. Die bekannte Lösung befasst sich nicht mit Einzelheiten der Temperaturführung mit dem Ziel, stets sicherzustellen, daß die Fertigwalzung des Bandes im austenitischen Temperaturbereich stattfindet.

Durch die scharfe Restriktion bei der Warmbandherstellung, die Produkte im austenitischen Bereich (≥ 880 °C) fertigzuwalzen, kommt der Auswahl geeigneter Gießparameter besondere Bedeutung zu. Dabei spielen die Gießdicke und die Gießgeschwindigkeit eine große Rolle, weil beim kontinuierlichen Betrieb durch sie die Temperaturführung durch die gesamte Anlage bestimmt wird.

Aufgabe der vorliegenden Erfindung ist es, ein Verfahren zur Herstellung von Warmband aus stranggegossenem Halbzeug zu schaffen, bei dem bzw. bei der das Warmband in einem kontinuierlich endlosen Prozeß direkt aus der Schmelze heraus zu einem Fertigprodukt gewalzt wird, wobei die Fertigwalzung im austenitischen Temperaturbereich stattfindet. Bei der Herstellung des Warmbandes soll dabei die Prozeßwarme des Gießprozesses verwendet werden, so daß das Verfahren und die Anlage wirtschaftlicher arbeiten als herkömmliche diskontinuierliche Verfahren und Anlagen.

Gelöst wird diese Aufgabe gemäß Anspruch 1 bei einem Verfahren zur Herstellung von warmgewalztem Stahlband aus einem stranggegossenen Halbzeug in direkt aufeinanderfolgenden Arbeitsschritten, bei dem nach Umwandlung des flüssigen Stahls in das stranggegossene Halbzeug in einem stationären Prozeß das Halbzeug ohne vorherige Trennung aus der Stranggießmaschine heraus direkt in ein kontinuierliches Warmwalzwerk eingeführt wird und unter Anwendung der folgenden Parameter ein endloses dünnes Stahlband mit den verfahrenstechnisch üblichen Endwalztemperaturen direkt aus der Primärhitze heraus produziert wird:
- die Brammendicke h₀ [m] und die Gießgeschwindigkeit v_{c} [m/min] erfüllen die Relation${\text{h}}_{\text{0}} {\text{∗v}}_{\text{c}} {\text{> 0,487 m}}^{\text{2}} \text{/ min}$
- die Verformung im Walzwerk erfolgt in mindestens n Verformungsschritten, wobei gilt (Brammendicke hₒ in [cm])${\text{n = 0,51 + 3,29 lg}}_{\text{10}} {\text{(h}}_{\text{0}} \text{).}$

Durch die geeignete Wahl der Gießparameter -Gießdicke h₀ und Gießgeschwindigkeit v_{c}- wird die schärfste Restriktion bei der Warmbadherstellung überwindbar, nämlich das Produkt im austenitischen Bereich fertigzuwalzen. Es hat sich nämlich gezeigt, daß, wenn das Produkt aus Brammendicke [m] und Gießgeschwindigkeit [m/min] größer ist als 0,487 m²/min ein erfolgreicher Produktionsprozeß für das Warmband mit Fertigwalzung im austenitischen Bereich durchgeführt werden kann, wenn gleichzeitig die Zahl der Verformungsschritte n im Walzwerk der im Patentanspruch 1 angegebenen Formel (${\text{n = 0,51 + 3,29 lg}}_{\text{10}} {\text{(h}}_{\text{0}} \text{)}$ folgt.

Bei einer Anlage zur Durchführung des Verfahrens besteht das Walzwerk aus einer der Anzahl der Verformungsschritte n entsprechenden Zahl von Walzgerüsten (8 bis 15), deren Arbeitswalzendurchmesser aller Walzgerüste (8 bis 15) ≤ 600 mm ist.

Mit derartigen Arbeitswalzendurchmessern läßt sich die notwendige Verformung des Walzgutes erreichen, die erforderlich ist, um die gewünschte Temperaturführung durch die Anlage zu erreichen.

Besonders günstig ist es, wenn der Arbeitswalzendurchmesser mindestens in den letzten beiden Walzgerüsten < 450 mm ist. Da das vorgeschlagene Anlagen- und Verfahrenskonzept besonders gut für die Produktion von dünnstem Warmband geeignet ist, besitzen Arbeitswalzen mit kleinem Durchmesser aufgrund günstigerer Verformungsbedingungen im Walzspalt einen Vorteil.

Um eine gleichmäßige Temperatur über dem gesamten Halbzeugquerschnitt zu erreichen, ist nach einem weiteren Merkmal der Erfindung vorgesehen, daß zwischen der Gießmaschine und dem Walzwerk eine Ausgleichsstrecke zur Verbesserung der Temperaturhomogenität in der Bramme vorgesehen ist. Eine solche Ausgleichsstrecke kann aus einem Ausgleichsofen bekannter Bauart bestehen, in dem der Bramme gegebenenfalls Wärme zugeführt wird. Alternativ kann die Ausgleichsstrecke aus einem abgedeckten Rollgang bekannter Bauart oder auch aus einem abgedeckten Rollgang in Verbindung mit einem Induktionsofen bestehen. Dieser kann dem Rollgang sowohl vor- als auch nachgeschaltet sein.

Zur weiteren Temperaturführung des Bandes durch das Walzwerk ist nach einem anderen Merkmal der Erfindung vorgesehen, daß zwischen zwei oder mehreren Walzgerüsten zur Einstellung beliebiger Temperaturverläufe des Bandes während der Bearbeitung Heiz- und/oder Kühlaggregate vorgesehen sind. Durch entsprechende Steuerung dieser Aggregate läßt sich ein beliebiger Temperaturverlauf in der Anlage einstellen, mit der auch die Voraussetzungen diverser Verfahren zum ferritischen Walzen erfüllt werden können.

Nach einem ausgestaltenden Merkmal der Erfindung ist vorgesehen, daß die Gießanlage mit einer automatischen Regelung der Strangkühlung ausgestattet ist, die die Sumpfspitze zu jedem Zeitpunkt möglichst nahe am Ende der Stranggießmaschine positioniert. Hierdurch wird der Energieinhalt der in das Walzwerk eintretenden Bramme maximiert.

Vorzugsweise sind in den Walzgerüsten des Walzwerkes Einrichtungen zur positiven und negativen Walzenbiegung vorgesehen. Mit derartigen Einrichtungen kann das Walzprofil des Bandes während des Bearbeitungsprozesses entsprechend den Gegebenheiten und Zielen beeinflußt werden.

In einer weiteren Ausgestaltung der Erfindung ist vorgesehen, daß in mindestens einem Walzgerüst die Greifbedingung α < µ (Walzenwinkel < Reibungsbeiwert) verletzt ist. Da das vorgeschlagene Anlagen- und Verfahrenskonzept einen quasi endlosen Gieß- und Walzprozeß ermöglicht, muß die ansonsten für das Walzen zwingend bestehende Einzugsbedingung α < µ nicht erfüllt werden. Lediglich die Durchzugsbedingung α < 2µ, deren Erfüllung die Aufrechterhaltung des Walzprozesses garantiert, muß für dieses Verfahren erfüllt sein. Aus der Möglichkeit, die Einzugsbedingung zu verletzen, ergeben sich erhebliche technische und wirtschaftliche Vorteile, da Arbeitswalzen mit kleinerem Durchmesser genutzt werden können, wodurch Walzkraft und Walzmoment sinken. Dies führt zu kleineren und leichteren Walzgerüsten sowie zu kleineren Hauptantrieben.

Des weiteren ist vorgesehen, daß zumindest der Hauptantrieb eines Gerüstes über eine Minimalzugregelung geregelt wird. Diese wird bei Anwendungen wie dem vorgeschlagenen Verfahren, bei dem große Walzmomente und große Walzgutdicken auftreten, vorteilhaft eingesetzt. Hierdurch kann auf die aufwendige Installation eines Loopers zwischen den Gerüsten verzichtet werden.

Schließlich ist in einer Ergänzung der Erfindung vorgesehen, daß vor dem ersten Walzgerüst ein Vertikalstauchgerüst vorgesehen ist, mit dem die Kanten des gegossenen Halbzeuges gestaucht werden können. Durch einen Vertikalstich vor dem ersten Horizontalgerüst werden sowohl die Kantengeometrie als auch die Kantenqualität verbessert. Darüber hinaus sind höhere Abnahmen in dem ersten Horizontalgerüst realisierbar. Ursache für diese Vorteile sind die Formgebung und die Rekristallisation der Kanten beim Stauchstich.

Die Erfindung zusätzlich verbessernde und ausgestaltende Merkmale sind in weiteren Unteransprüchen niedergelegt.

Ein Ausführungsbeispiel der Erfindung ist in der Zeichnung dargestellt und wird nachfolgend beschrieben.

Die einzige Zeichnungsfigur zeigt eine Anlage zur Herstellung von warmgewalztem Stahlband mit einer Fertigbanddicke von 1,0 mm. Mit 1 ist ein bekannter Pfannendrehturm bezeichnet, mit dem über die Verteilerrinne 2 die Kokille 3 einer Dünnbrammengießanlage gespeist wird. Das Führungsgerüst dieser Dünnbrammengießanlage ist mit 4 bezeichnet, an das sich der Bogenteil 5 der Dünnbrammengießanlage mit einer Rückbiegeeinheit 6 anschließt. Mit 7 ist der Ausgleichsofen bezeichnet, in dem die Temperatur des stranggegossenen Halbzeuges über den Querschnitt homogenisiert wird. 8 bezeichnet den dem Ausgleichsofen folgenden Zunderwäscher für das Halbzeug, an den sich unmittelbar das Warmwalzwerk mit sieben Quarto-Walzgerüsten 9 bis 11 und 14 bis 17 anschließt. Dem Walzwerk folgen ein Auslaufrollgang mit Kühlung 18, eine Querteilschere 19 und die beiden Warmbadhaspel 20. Zwischen den Gerüsten 11 und 14 ist ein Temperaturstellglied 12 zum optionalen Heizen oder Kühlen (aktiv und passiv) des Bandes sowie eine weitere Einrichtung zum Entzundem 13 vorgesehen.

Wie im oberen Bereich der Zeichnungsfigur zu erkennen, verläßt das Halbzeug die Stranggießkokille 3 mit einer Geschwindigkeit von 0,09 m/s und einer Dicke h₀ von 100 mm. Am Ende der Bogenstrecke 4 der Stranggießanlage beträgt die Temperatur des Halbzeuges 1240 °C. Das Halbzeug durchläuft den Ausgleichsofen 7 und den Zunderwäscher 8, wobei die Temperatur hinter dem Zunderwäscher 1188 °C beträgt. Dies ist die Temperatur, mit dem das Halbzeug in das erste Quarto-Walzgerüst 9 eingeführt wird, in dem die Dicke des Halbzeuges auf 58 mm reduziert wird, wodurch sich gleichzeitig seine Geschwindigkeit auf 0,16 m/s erhöht. Dabei sinkt die Temperatur des Halbzeuges auf 1131 °C ab. Nach Verlassen des zweiten Walzgerüstes 10 wurde die Dicke des Walzgutes auf 29 mm reduziert, die Geschwindigkeit ist auf 0,33 m/s angestiegen. Das Walzgut hat sich weiter abgekühlt, nämlich auf eine Temperatur von 1075 °C. Nach Verlassen des Walzgerüstes 11 beträgt die Walzgutdicke nunmehr 12 mm und die Auslaufgeschwindigkeit des Bandes 0,79 m/s. Nachdem das Band das Walzgerüst 11 verlassen hat, tritt es in eine Temperaturregelstrecke 12 ein, in der die Temperatur des Bandes gemäß den Erfordernissen des Walzprozesses wahlweise erhöht oder gesenkt werden kann. Vor Eintritt in das nächste Walzgerüst 14 wird das Band in 13 entzundert. Es tritt mit 1018 °C in das Walzgerüst 14 ein. Im Walzgerüst 15 wird das Walzgut mit 4,8 mm Dicke angestochen, die Anstichgeschwindigkeit beträgt 1,97 m/s bei einer Temperatur von 983 °C. Durch weitere Reduktion im Walzgerüst 15 wird die Dicke des Walzgutes auf 2,1 mm reduziert, die Geschwindigkeit erhöht sich auf 4,51 m/s. Das Walzgut tritt mit einer Temperatur von 949 °C in das Walzgerüst 16, in dem die Dicke auf 1,2 mm reduziert und die Geschwindigkeit auf 7,88 m/s erhöht wird. Im letzten Gerüst 17 wird das Walzgut mit einer Temperatur von 902 °C angestochen und auf eine Enddichte von 1,0 mm ausgewalzt. Die Austrittsgeschwindigkeit ergibt sich zu 9,46 m/s bei einer Temperatur von 880 °C. Damit ist die Bedingung für das austenitische Walzen des hier betrachteten Stahls, eines St 37, erfüllt. Nach Abkühlung auf dem Rollgang 18 wird das Walzgut wechselweise auf einen der beiden Warmbandhaspel 20 aufgewickelt und nach Erreichen des gewünschten Bundgewichtes durch die Querteilschere 19 abgetrennt.

Die erfinderischen Maßnahmen bestehen darin, das Band in einem kontinuierlichen endlosen Prozeß direkt aus der Schmelze zu erzeugen, also eine Trennung des Vorproduktes Bramme nicht stattfinden zu lassen. Erst das fertige Warmband wird entsprechend dem Bundgewicht zerschnitten. Dadurch wird in der Gesamtanlage die Gießhitze in vollem Umfang für die nachfolgenden Umformoperationen ausgenutzt. Bei entsprechender Abstimmung der Anlage, z.B. der Größe der Arbeitswalzen, ist eine Zwischenheizung der Bramme bzw. des Bandes nicht unbedingt erforderlich. Die Endwalztemperatur kann aber zusätzlich über eine Temperaturregelstrecke (Heizen und/oder Kühlen) in der Prozeßlinie beeinflußt werden.

## Patentansprüche

1. Verfahren zur Herstellung von warmgewalztem Stahlband aus einem stranggegossenen Halbzeug in direkt aufeinanderfolgenden Arbeitsschritten, bei dem nach Umwandlung des flüssigen Stahls in das stranggegossene Halbzeug in einem stationären Prozeß das Halbzeug ohne vorherige Trennung aus der Stranggießmaschine heraus direkt in ein kontinuierliches Warmwalzwerk eingeführt wird und unter Anwendung der folgenden Parameter ein endloses dünnes Stahlband mit den verfahrenstechnisch üblichen Endwalztemperaturen direkt aus der Primärhitze heraus produziert wird:
- die Brammendicke h₀ [m] und die Gießgeschwindigkeit v_{c} [m/min] erfüllen die Relation${\text{h}}_{\text{0}} {\text{∗v}}_{\text{c}} {\text{> 0,487 m}}^{\text{2}} \text{/ min}$
- die Verformung im Walzwerk erfolgt in mindestens n Verformungsschritten, wobei gilt (Brammendicke hₒ in [ cm])${\text{n = 0,51 + 3,29 lg}}_{\text{10}} {\text{(h}}_{\text{0}} \text{)}$

2. Verfahren zur Herstellung von warmgewalztem Stahlband nach Anspruch 1,
dadurch gekennzeichnet, dass
das Walzwerk aus einer der Anzahl der Verformungsschritte n entsprechenden Zahl von Walzgerüsten (8 bis 15) besteht, deren Arbeitswalzendurchmesser aller Walzgerüste (8 bis 15) ≤ 600 mm ist.

3. Verfahren zur Herstellung von warmgewalztem Stahlband nach Anspruch 2,
dadurch gekennzeichnet,
daß der Arbeitswalzendurchmesser mindestens in den letzten beiden Walzgerüsten (14 und 15) kleiner als 450 mm ist.

4. Verfahren zur Herstellung von warmgewalztem Stahlband nach Anspruch 2 und 3,
dadurch gekennzeichnet,
daß zwischen der Stranggießmaschine (3 bis 6) und dem Walzwerk (9 bis 17) eine Ausgleichsstrecke (7) zur Verbesserung der Temperaturhomogenität der Bramme vorgesehen ist.

5. Verfahren zur Herstellung von warmgewalztem Stahlband nach Anspruch 2 bis 4,
dadurch gekennzeichnet,
daß zwischen zwei oder mehreren Gerüsten (9 bis 11 und 14 bis 17) zur Einstellung beliebiger Temperaturverläufe des Bandes während der Bearbeitung Heiz-und/oder Kühlaggregate vorgesehen sind.

6. Verfahren zur Herstellung von warmgewalztem Stahlband nach Anspruch 2 bis 5,
dadurch gekennzeichnet,
daß die Stranggießanlage (3 bis 6) mit einer automatischen Regelung der Strangkühlung ausgestattet ist, die unabhängig von der Gießgeschwindigkeit die Sumpfspitze des Gießstranges möglichst nahe am Ende der Stranggießmaschine (6) positioniert.

7. Verfahren zur Herstellung von warmgewalztem Stahlband nach Anspruch 2 bis 6,
dadurch gekennzeichnet,
daß in den Walzgerüsten (9 bis 11 und 14 bis 17) Einrichtungen zur positiven und negativen Walzenbiegung vorgesehen sind.

8. Verfahren zur Herstellung von warmgewalztem Stahlband nach Anspruch 2 bis 7,
dadurch gekennzeichnet,
daß in mindestens einem der Walzgerüste (9 bis 11 und 14 bis 17) die Greifbedingung α < µ (Walzenwinkel < Reibungswert) verletzt ist.

9. Verfahren zur Herstellung von warmgewalztem Stahlband nach Anspruch 2 bis 8,
dadurch gekennzeichnet,
daß zumindest der Hauptantrieb eines Walzgerüstes (9 bis 11 und 14 bis 17) über eine Minimalzugregelung geregelt ist.

10. Verfahren zur Herstellung von warmgewalztem Stahlband nach Anspruch 1 bis 9,
dadurch gekennzeichnet,
daß vor dem ersten Walzgerüst (9) ein Vertikalstauchgerüst vorgesehen ist.

11. Verfahren zur Herstellung von warmgewalztem Stahlband nach einem oder mehreren der vorstehenden Ansprüche,
dadurch gekennzeichnet,
daß vor dem ersten Walzgerüst (9) folgenden weiteren Gerüsten Einrichtungen zur Bandentzunderung (13) vorgesehen sind.

12. Verfahren zur Herstellung von warmgewalztem Stahlband nach einem oder mehreren der vorstehenden Ansprüche,
dadurch gekennzeichnet,
daß hinter der Stranggußmaschine eine Notschere vorgesehen ist.

13. Verfahren zur Herstellung von warmgewalztem Stahlband nach einem oder mehreren der vorstehenden Ansprüche,
dadurch gekennzeichnet,
daß der im Kern noch flüssige Strang während der Einstarrung in seiner Dicke reduziert wird.

14. Verfahren zur Herstellung von warmgewalztem Stahlband nach einem oder mehreren der vorstehenden Ansprüche,
dadurch gekennzeichnet,
daß ein oder mehrere Walzgerüste (9 bis 17) mit Walzenschleifeinrichtung zur Kompensation des Walzenverschleisses während der langen Gießzeiten ausgestattet sind.

15. Verfahren zur Herstellung von warmgewalztem Stahlband nach einem oder mehreren der vorstehenden Ansprüche,
dadurch gekennzeichnet,
daß ein oder mehrere Walzgerüste (9 bis 17) zum Walzenwechsel während des Betriebes mit Walzenwechseleinrichtungen ausgestattet sind.

## Claims

1. Method of manufacturing hot-rolled steel strip from a continuously cast semi-finished product in directly consecutive operation stages, in which after conversion of the liquid steel into the continuously cast semi-finished product in a stationary process, the semi-finished product is fed without prior separation from the continuous casting machine direct into a continuous hot-rolling mill and with the application of the following parameters a continuous, thin steel strip with the final rolling temperatures which are conventional for the process is produced direct from the primary heat:
■ the slab thickness hₒ [m] and the casting rate v_{c} [m/min] satisfy the equation${\text{h}}_{\text{o}} {\text{.v}}_{\text{c}} {\text{> 0.487 m}}^{\text{2}} \text{/min}$
■ deformation in the rolling mill is effected in at least n deformation stages, where (slab thickness hₒ in [cm])${\text{n = 0.51 + 3.29 lg}}_{\text{10}} {\text{(h}}_{\text{o}} \text{).}$

2. Method according to claim 1, characterised in that the rolling mill consists of a number of roller stands (8 to 15) which correspond to the number of deformation stages n and whose operating roller diameter of all roller stands (8 to 15) ≤ 600 mm.

3. Method of manufacturing hot-rolled steel strip according to claim 2, characterised in that the working roller diameter, at least in the last two roller stands (14 and 15) is smaller than 450 mm.

4. Method of manufacturing hot-rolled steel strip according to claim 2 and 3, characterised in that between the continuous cast machine (3 to 6) and the rolling mill (9 to 17) an equalising section (7) is provided to improve the evenness of temperature in the slab.

5. Method of manufacturing hot-rolled steel strip according to claim 2 to 4, characterised in that between two or more stands (9 to 11 and 14 to 17) heating and/or cooling units are provided to set any temperature curve in the strip during processing.

6. Method of manufacturing hot-rolled steel strip according to claim 2 to 5, characterised in that the continuous casting plant (3 to 6) is equipped with an automatic control for strand cooling which positions the sump tip of the casting strand as close as possible to the end of the continuous casting machine (6) independently of the casting rate.

7. Method of manufacturing hot-rolled steel strip according to claim 2 to 6, characterised in that in the rolling stands (9 to 11 and 14 to 17) have devices for positive and negative turning of the rollers.

8. Method of manufacturing hot-rolled steel strip according to claim 2 to 7, characterised in that in at least one of the roller stands (9 to 11 and 14 to 17) the grip condition α < µ (roller angle < coefficient of friction) is infringed.

9. Method of manufacturing hot-rolled steel strip according to claim 2 to 8, characterised in that at least the main drive of a roller stand (9 to 11 and 14 to 17) is controlled via a minimal traction control.

10. Method of manufacturing hot-rolled steel strip according to claim 1 to 9, characterised in that in front of the first roller stand (9) a vertical upsetting stand is provided.

11. Method of manufacturing hot-rolled steel strip according to one or more of the preceding claims, characterised in that in front of the first roller stand (9) of the subsequent further stands devices for scale removal (13) are provided.

12. Method of manufacturing hot-rolled steel strip according to one or more of the preceding claims, characterised in that behind the continuous casting machine a pair of emergency shears is provided.

13. Method of manufacturing hot-rolled steel strip according to one or more of the preceding claims, characterised in that the strand, which is still molten inside, is reduced in thickness while solidifying.

14. Method of manufacturing hot-rolled steel strip according to one or more of the preceding claims, characterised in that one or more roller stands (9 to 17) are equipped with a roller grinding device in order to compensate for roller wear during the long casting times.

15. Method of manufacturing hot-rolled steel strip according to one or more of the preceding claims, characterised in that one or more roller frames (9 to 17) are equipped with roller-changing devices for changing a roller during operation.

## Revendications

1. Procédé pour la réalisation d'un feuillard d'acier laminé à chaud, à partir d'un produit semi-fini coulé de façon continue, dans des étapes de travail directement successives, après la transformation de l'acier liquide dans le produit semi-fini coulé de façon continue, dans un processus stationnaire, le produit semi-fini étant amené, sans séparation préalable, hors de la machine à coulée continue, directement dans un laminoir à chaud continu, et par l'utilisation des paramètres suivants, un feuillard d'acier sans fin et mince étant produit avec les températures finales de laminage usuelles pour les procédés, directement à partir de la chaleur primaire :
- l'épaisseur de brame h₀[m] et la vitesse de coulée v_{c}[m/min] vérifient la relation :${\text{h}}_{\text{0}} {\text{.v}}_{\text{c}} {\text{> 0,487 m}}^{\text{2}} \text{/min}$
- la transformation dans le laminoir est réalisée en au moins n étapes de transformation :${\text{n = 0,51 + 3,29 lg}}_{\text{10}} {\text{(h}}_{\text{0}} \text{)}$ (épaisseur de brame h₀ en [cm]).

2. Procédé pour la réalisation d'un feuillard d'acier laminé à chaud selon la revendication 1,
caractérisé en ce que le laminoir est constitué d'un nombre de cages de laminoir (8 à 15) correspondant au nombre n d'étapes de transformation, le diamètre du travail de laminage de toutes les cages de laminoir (8 à 15) étant inférieur ou égal à 600 mm.

3. Procédé pour la réalisation d'un feuillard d'acier laminé à chaud selon la revendication 2,
caractérisé en ce que le diamètre du travail de laminage est inférieur à 450 mm au moins dans les deux dernières cages de laminoir (14 et 15).

4. Procédé pour la réalisation d'un feuillard d'acier laminé à chaud selon l'une des revendications 2 et 3,
caractérisé en ce que l'on prévoit, entre la machine à coulée continue (3 à 6) et le laminoir (9 à 17) une voie de compensation (7) pour améliorer l'homogénéité de température de la brame.

5. Procédé pour la réalisation d'un feuillard d'acier laminé à chaud selon l'une des revendications 2 à 4,
caractérisé en ce que l'on prévoit, entre deux ou plusieurs cages (9 à 11 et 14 à 17), des unités de chauffage et/ou de refroidissement, pour régler des courbes de températures souhaitées du feuillard durant le traitement.

6. Procédé pour la réalisation d'un feuillard d'acier laminé à chaud selon l'une des revendications 2 à 5,
caractérisé en ce que l'installation à coulée continue (3 à 6) est équipée d'un réglage automatique du refroidissement de la coulée, qui positionne, indépendamment de la vitesse de coulée, la pointe du bassin de coulée de la barre de coulée continue le plus près possible de l'extrémité de la machine à coulée continue (6).

7. Procédé pour la réalisation d'un feuillard d'acier laminé à chaud selon l'une des revendications 2 à 6,
caractérisé en ce que l'on prévoit dans les cages de laminoir (9 à 11 et 14 à 17) des dispositifs pour la courbure positive et négative du laminage.

8. Procédé pour la réalisation d'un feuillard d'acier laminé à chaud selon l'une des revendications 2 à 7,
caractérisé en ce que, dans au moins l'une des cages de laminoir (9 à 11 et 14 à 17), la condition de prise α < µ (angle de laminage < coefficient de friction) est lésée.

9. Procédé pour la réalisation d'un feuillard d'acier laminé à chaud selon l'une des revendications 2 à 8,
caractérisé en ce qu'au moins l'entraînement principal d'une cage de laminoir (9 à 11 et 14 à 17) est réglé sur une traction minimale.

10. Procédé pour la réalisation d'un feuillard d'acier laminé à chaud selon l'une des revendications 1 à 9,
caractérisé en ce que l'on prévoit, en amont de la première cage de laminoir (9), une cage refouleuse verticale.

11. Procédé pour la réalisation d'un feuillard d'acier laminé à chaud selon l'une des revendications précédentes,
caractérisé en ce que l'on prévoit, en amont d'autres cages, suivant la première cage de laminoir (9), des dispositifs de décalaminage de feuillard (13).

12. Procédé pour la réalisation d'un feuillard d'acier laminé à chaud selon l'une ou plusieurs des revendications précédentes,
caractérisé en ce que l'on prévoit en aval de la machine à coulée continue une cisaille de sécurité.

13. Procédé pour la réalisation d'un feuillard d'acier laminé à chaud selon l'une ou plusieurs des revendications précédentes,
caractérisé en ce que la barre encore fluide dans son noyau est réduite en épaisseur durant le durcissement.

14. Procédé pour la réalisation d'un feuillard d'acier laminé à chaud selon l'une ou plusieurs des revendications précédentes,
caractérisé en ce qu'une ou plusieurs cages de laminoir (9 à 17) sont équipées de dispositifs rectifieurs de cylindre, pour compenser l'usure des cylindres pendant les longues durées de coulée.

15. Procédé pour la réalisation d'un feuillard d'acier laminé à chaud selon l'une ou plusieurs des revendications précédentes,
caractérisé en ce qu'une ou plusieurs cages de laminoir (9 à 17) sont équipées, pour le changement de cylindres durant le fonctionnement, de dispositifs de changement de cylindres.
